# EUROPÄISCHE PATENTSCHRIFT

(11) **EP 1 537 264 B1**
(45) Veröffentlichungstag und Bekanntmachung des Hinweises auf die Patenterteilung: **17.05.2006**
(21) Anmeldenummer: 03756439.0
(22) Anmeldetag: 15.09.2003
(51) Int. Cl.: D02G 3/44, D02G 3/32, D02G 3/12

(54) **ELEKTRISCH LEITFÄHIGES GARN**
ELECTRICALLY CONDUCTIVE THREAD
ENSEMBLE DE FILS ELECTROCONDUCTEUR

(30) Priorität: 14.09.2002 DE 10242785; 13.02.2003 DE 10305872
(43) Veröffentlichungstag der Anmeldung: 08.06.2005
(73) Patentinhaber: W. Zimmermann GmbH & Co.KG, 88171 Weiler-Simmerberg (DE)
(72) Erfinder: NUSKO, Robert, 93109 Wiesent (DE); PARZL, Adi, 93059 Regensburg (DE); MAIER, Georg, 93177 Altentann (DE)
(74) Vertreter: Kritzenberger & Zeuner
(86) Internationale Anmeldenummer: PCT/DE2003/003059
(87) Internationale Veröffentlichungsnummer: WO 2004/027132

(56) Entgegenhaltungen:
- GB-A- 1 118 511
- GB-A- 2 156 592
- JP-A- 63 303 139
- US-A- 4 654 748
- US-A1- 2002 050 446

## Beschreibung

### Technisches Gebiet

Die vorliegende Erfindung betrifft elastische, elektrisch leitfähige Garne, deren Verwendung und Verfahren zu deren Herstellung.

### Stand der Technik

Es sind einige Verfahren zur Herstellung elektrisch leitfähiger Garne bekannt. So werden z. B. zur Ableitung elektrostatischer Aufladung seit langem Metalldrähte oder Drahtgeflechte bzw. metallisierte Garne direkt in Gewebe eingearbeitet. Diese Gewebe sind oft problematisch am Webstuhl zu fertigen und verfügen aufgrund der offen liegenden Drähte über eine nur eingeschränkt textile Optik und / oder einen metallischen Griff.

Ferner sind Verfahren zur Herstellung von so genannten Stapelgarnen bekannt. Dabei werden im Wesentlichen kurze textile Fasern zusammen mit kurzen und sehr feinen Metallfasern zu einem Garn gesponnen. Je nach Metallgehalt besitzen diese Garne mehr oder weniger textile oder metallische Eigenschaften. Stapelgarne mit guter elektrischer Leitfähigkeit weisen eine metallische Optik und Haptik auf.

Bekannt sind auch Verfahren, bei denen zentral geführte Metalldrähte einfach oder doppelt textil umwunden werden. Da in diesen Garnen im Wesentlichen der Draht die Reißfestigkeit bestimmt, werden meist relativ dicke Drähte mit Durchmessern größer 0,1 mm eingesetzt. Derartige Garne sind verhältnismäßig steif und deshalb für textile Anwendungen unbrauchbar.

Die EP 250 260 beschreibt, wie durch die Umwindung von parallel geführtem Draht und textilem Faden auch dünne Drähte im Kern eines umwundenen Garnes eingesetzt werden können. In dieser Anordnung sorgt der zentrale textile Faden für Reißfestigkeit, während der parallel laufende dünne Draht die elektrische Leitfähigkeit des Garns bewirkt. Derartige Garne sind aber nicht besonders gut dehnbar.

In der CH 690 686 wird die Herstellung eines Verbundgarnes aus textiler Lunte und monofilem Metallfaden beschrieben. Während des Garnspinnprozesses auf einer Ringspinnmaschine wird der Lunte zentral ein beschichteter Metalldraht zugeführt. In der dem Spinnprozess nachgeschalteten thermischen Behandlung verklebt die schmelzende Beschichtung den zentralen Draht mit der gesponnenen textilen Umhüllung. Auch diese Garne weisen keine gute Dehnbarkeit auf.

Keines der oben beschriebenen Garne kann ohne Verlust der elektrischen Leitfähigkeit in nennenswertem Umfang elastisch gedehnt werden, da die leitfähigen Fäden entweder reißen oder sich plastisch verformen.

In den Schriften US 4 776 160, US 5 881 547 und US 5 927 060 werden jeweils Garne beschrieben, bei denen elektrisch leitfähige Fäden um zentral angeordnete textile Fäden gewunden werden. Diese Anordnung ermöglicht prinzipiell eine gewisse Dehnung der gesamten Garneinheit, ohne ein Reißen des Garnes bzw. einen Bruch der leitfähigen Umwindung zu verursachen.

Die US 5 881 547 lehrt die Fertigung eines hochreißfesten, elektrisch leitenden Garns zum Einsatz in Fechtbekleidung. Diese Garne bestehen aus einem nicht elektrisch leitfähigen Kernfaden und einer doppelten, kreuzweisen Umwindung mit Edelstahldraht. Sie sind aufgrund des großen Durchmessers der verwendeten Edelstahldrähte im Bereich zwischen 0,6 mm und 1,2 mm sehr steif, kaum dehnbar und keinesfalls elastisch.

Sowohl in der US 4 776 160 als auch in der US 5 927 060 wird die Verwendung flexibler, dehnbarer Kernfäden zur Herstellung leitfähiger Garne mit guten textilen Eigenschaften erwähnt. Die US 4 776 160 erwähnt als Materialien für den Kernfaden Thermoplaste wie z. B. Nylon, Polyester, Rayon, Acryl, PEEK, PBS, PBI, Polyolefine (PE, PP) und flüssigkristalline Polymere, Polycarbonat, Polyvinylalkohol und Aramidfasem. Keines dieser Materialien verfügt über gummielastische Eigenschaften.

Das in der US 5 927 060 beschriebene, bevorzugt multifilamente synthetische Garn kann eine Dehnung um ca. 5% ohne Veränderung der elektrischen Leitfähigkeit ertragen. Der dort verwendete textile Kernfaden besitzt keinerlei gummielastische Eigenschaften. Darüber hinaus erlaubt die schwache Umwicklung mit lediglich 200 bis 600 Umwindungen pro Meter unter den gegebenen Bedingungen eine nur geringe Dehnung bis es zum Bruch des umhüllenden Drahtes kommt.

Auch die zuletzt beschriebenen Garne verfügen über keine gummielastischen Eigenschaften. Selbst wenn sie geringe Dehnungen im Bereich von 3% bis 5% ohne Verlust der elektrischen Leitfähigkeit überstehen können, so bleiben deutliche Restdehnungen übrig. Dehnungen um mehr als 10% können auch die zuletzt beschriebenen Garne nicht ohne Abriss oder zumindest ohne Verlust der Leitfähigkeit überstehen.

Die EP 1 185 471 beschreibt ein elektrisch leitfähiges Garn, umfassend einen elastischen Kernfaden und einen um den Kernfaden gewundenen elektrisch leitfähigen Faden. Dieses Garn hat keine Begrenzung der Dehnbarkeit.

Es besteht daher weiterhin ein Bedarf an Garnen, die neben einer elektrischen Leitfähigkeit eine hohe Elastizität und verbesserte Dehnungseigenschaften aufweisen.

### Darstellung der Erfindung

Hier setzt die Erfindung an. Der Erfindung, wie sie in den Ansprüchen gekennzeichnet ist, liegt die Aufgabe zugrunde, Garne bereitzustellen, die elektrisch leitfähig sind, die ohne Verlust der Leitfähigkeit zumindest kurzzeitig deutlich gedehnt werden können und die verbesserte Dehnungseigenschaften aufweisen.

Diese Aufgabe wird erfindungsgemäß durch das Garn gemäß Anspruch 1 gelöst. Weitere vorteilhafte Details, Aspekte und Ausgestaltungen der vorliegenden Erfindung ergeben sich aus den abhängigen Ansprüchen, der Beschreibung und den Beispielen.

Die erfindungsgemäßen Garne sind aus zumindest einem elastischen Kernfaden, mindestens einen, um den Kernfaden gewundenen elektrisch leitfähigen Faden und mindestens einen, um den Kernfaden gewundenen Umwindefaden aufgebaut. Die Dehnbarkeit des gesamten elektrisch leitfähigen Garns wird durch den Umwindefaden begrenzt.

Ein solches leitfähiges Garn besitzt -eine ganze Reihe von verbesserten Eigenschaften. Das Garn weist über einen weiten Bereich einer Zugbeanspruchung elastische Eigenschaften auf. Im Gegensatz zu den aus dem Stand der Technik bekannten leitfähigen Garnen führt eine Überbelastung durch Zugbeanspruchung nicht zu einer Verminderung der Leitfähigkeit eines erfindungsgemäßen Garns. Dies wird durch die Begrenzung der Dehnbarkeit des Garns durch den Umwindefaden erreicht. Durch die Begrenzung der Dehnbarkeit durch den Umwindefaden wird zudem erreicht, dass das Garn über seinen ganzen Belastungsbereich seine elastischen Eigenschaften behält.

Gemäß einer bevorzugten Ausführungsform der vorliegenden Erfindung nimmt die Rückstellkraft des Garns ab einer bestimmten Zugbelastung überproportional zu. Der Grund für diesen überproportionalen Anstieg der Rückstellkraft liegt in dem Umwindefaden. Dieser kann nämlich ab einer bestimmten Zugbelastung dieser Belastung nicht mehr durch Aufspreizung seiner helikalen Form zu einer geringeren Anzahl an Windungen pro Längeneinheit des Kernfadens nachgeben, sondern erlaubt einer weitere Streckung nur noch durch eine Dehnung in longitudinaler Richtung. Der Übergang von einer Aufspreizung der helikalen Struktur zu einer tatsächlichen Streckung des Umwindefadens selbst in seiner Längsrichtung führt zu einem starken Anstieg der Rückstellkraft, wodurch ein weiteres Dehnen des Garns verhindert wird. Diese überproportionale Zunahme der Rückstellkraft findet bei einer Zugbeanspruchung statt, bei der der elektrisch leitfähige Faden noch nicht gerissen ist. Das Garn ist also immer noch leitfähig.

Das Ausmaß der Dehnbarkeit des Umwindefadens hängt hauptsächlich von den Materialeigenschaften und von der Anzahl der Wicklungen des Umwindefadens um den Kernfaden ab. Durch eine höhere Anzahl an Wicklungen wird im Allgemeinen eine höhere Dehnbarkeit erreicht. Daneben führt eine höhere Bruchdehnung des Materials zu einer erhöhten Dehnbarkeit.

Unter der Bruchdehnung eines Materials versteht man die Längung des Materials durch Zugbeanspruchung bis zum Bruch. Sie dient zur Ermittlung der Festigkeit des beanspruchten Materials. Ein Material mit hoher Bruchdehnung kann also um einen weiten Betrag gedehnt werden bevor es bricht bzw. im Fall von Fäden reißt.

Erfindungsgemäß wird die Dehnbarkeit des gesamten elektrisch leitfähigen Garns durch den Umwindefaden begrenzt. Um diese Eigenschaft zu erfüllen, sind Kernfaden, leitfähiger Faden und Umwindefaden im Hinblick auf Material und im Hinblick auf die Anzahl der Umwicklungen von leitfähigem Faden und Umwindefaden um den Kernfaden zweckmäßig aufeinander abgestimmt. Daneben werden vorteilhaft einige weitere, dem Fachmann auf dem Gebiet der Garnherstellung bekannte Parameter angepasst. Die Dehnbarkeit hängt nämlich außerdem von der Kraft, mit der die Umwindung des Kernfadens erfolgt, ab. Auch weisen die verschiedenen Fadenmaterialien verschiedene Reibungskoeffizienten auf, wodurch ein unterschiedlicher Kraftaufwand erforderlich wird, um die einzelnen Fäden gegeneinander zu verschieben.

Für den Fachmann auf dem Gebiet der Garnherstellung stellt eine solche Auswahl kein Problem dar. Für die Auswahl geeigneter Materialien und geeigneter Herstellungsparameter wird der Fachmann üblicherweise einen bestimmten Kernfaden vorlegen, diesen mit einem dünnen Draht umwickeln und dann den Umwindefaden so bestimmen, dass das Garn die geforderten Eigenschaften erfüllt.

Zu beachten ist, dass die Anzahl der Umwindungen um den Kernfaden, die in dem resultierenden Garn vorliegen, nicht nur durch die tatsächlich durchgeführte Zahl an Wicklungen beeinflusst wird, sondern auch durch den Grad der Vorstreckung des Kernfadens. Je höher die Kraft ist, mit der der Kernfaden vorgestreckt wird, umso drastischer erhöht sich die Anzahl an Umwindungen, die nach Entlastung des Kernfadens pro Längeneinheit des Kernfadens vorliegen.

Gemäß einer bevorzugten Ausführungsform der vorliegenden Erfindung besteht der Kernfaden aus einem gummielastischen Material. Unter dem Begriff "gummielastisches Material" ist zu verstehen, dass sich nach Deformation des Materials und anschließender Entlastung der ursprüngliche Zustand des Materials wieder einstellt. Nach DIN 7724 (Februar 1972) unterscheidet man zwei Arten von Elastizität, nämlich Energieelastizität (Stahlelastizität) und Entropieelastizität (Gummielastizität).

Gemäß einer bevorzugten Ausführungsform der vorliegenden Erfindung weist der elastische Kernfaden eine Bruchdehnung von wenigstens 50%, bevorzugt von wenigstens 100%, besonders bevorzugt von wenigstens 200% auf. Ganz besonders bevorzugt besitzt der Kernfaden eine Bruchdehnung von wenigstens 300%, insbesondere von wenigstens 400%, besonders bevorzugt von wenigstens 500%.

Der oder die elastischen Kernfäden sind für die gummielastischen Eigenschaften der gesamten Garneinheit verantwortlich. Der Markt bietet eine Vielfalt von gummielastischen Fäden an, aus der das für die jeweilige Applikation geeignete Material ausgewählt werden kann. Dazu gehören unter anderem Natur- und Synthesegummis, die verschiedenen Polyester- und Polyether-Elastantypen, modifizierte Polyester, nachvernetzte Thermoplaste usw. Ganz besonders geeignet sind Polyester-Polyurethan-Elastomere und/oder Polyether-Polyurethan-Elastomere als Materialien für den gummielastischen Kernfaden.

Nach der Dehnung sollen sich die erfindungsgemäßen Garne aufgrund der gummielastischen Eigenschaften des Kernfadens zumindest annähernd wieder auf die ursprüngliche Länge zusammenziehen. Gemäß einer bevorzugten Ausführungsform der vorliegenden Erfindung weist das elektrisch leitfähige Garn nach einer elastischen Dehnung um mindestens 15% in der Längsrichtung ohne Verlust seiner elektrischen Leitfähigkeit eine maximale Restdehnung von 5% auf. Besonders bevorzugt weist das elektrisch leitfähige Garn nach einer elastischen Dehnung um mindestens 30% in der Längsrichtung ohne Verlust seiner elektrischen Leitfähigkeit eine maximale Restdehnung von 5% auf.

Der Kernfaden kann in einer für die jeweilige Applikation geeigneten Form eingesetzt werden. Beispielhaft seien einige Varianten genannt: Monofil, Multifil, segmentierte Typen und texturierte Typen. Falls erforderlich, können auch mehrere Fäden parallel oder verzwirnt im Kern eingesetzt werden. Es können gleichartige oder unterschiedliche Fäden nebeneinander verwendet werden.

Der elastische Kern des Verbundgarns wird mit zumindest einer elektrisch leitfähigen Umwindung ausgestattet. Der elastische Kern kann mehrfach mit leitfähigen Fäden umwunden sein. Diese leitfähigen Umwicklungen können auch in verschiedenen Wickelrichtungen aufgebracht sein und gegebenenfalls durch Zwischenschichten voneinander getrennt sein.

Als leitfähige Fäden eignen sich besonders metallische Drähte, Drahtzwirne oder - geflechte, leitend beschichtete Synthesefasern, Stapelgarne mit Metallanteil, Garne aus leitfähigen Polymeren und leitfähig gefüllte Synthesefasern. Die leitfähigen Fäden können einfach oder mehrfach, sortenrein oder gemischt eingesetzt werden. Als leitfähige Fäden verwendete monofile Metalldrähte weisen einen Durchmesser zwischen 0,01 und 0,1 mm, bevorzugt zwischen 0,02 und 0,06 mm, besonders bevorzugt zwischen 0,03 und 0,05 mm auf.

Obwohl sich prinzipiell zahlreiche Metalle und Legierungen, die zusätzlich beschichtet, eloxiert oder gebeizt sein können, als leitfähige Fäden eignen, so sind aufgrund technischer und ökonomischer Faktoren Kupferdrähte, silberbeschichtete Kupferdrähte und Edelstahldrähte besonders bevorzugt. Die Verwendung beschichteter bzw. lackierter Drahttypen verbessert die Korrosionsbeständigkeit und Waschbarkeit der erfindungsgemäßen Garne. Solche Garne sind nicht nur gut waschbar, sie widerstehen vielmehr sogar einer chemischen Reinigung.

Neben monofilen Metalldrähten eignen sich Multifilament Edelstahl Garne ganz hervorragend zur Herstellung der erfindungsgemäßen Garne. Typischerweise bewegt sich die Dicke eines einzelnen Edelstahl-Filaments im Bereich zwischen 0,002 mm und 0,02 mm. Die Zahl der enthaltenen Einzelfilamente liegt zwischen 10 und 200.

Für zahlreiche Applikationen bietet sich die Verwendung silberbeschichteter synthetischer Garne zur elektrisch leitfähigen Umwindung des elastischen Kerns an. Besonders eignen sich waschbeständige, silberbeschichtete Nylongarne zur Herstellung der erfindungsgemäßen Garne. Der Markt bietet sowohl Monofilament-, als auch Multifilamentgarne an. Mit Multifilamentgarnen als Umwindung können im Vergleich zu monofilen Fasern höhere Flächenabdeckungen des Kerns bei gleichem Garndurchmesser erzielt werden.

Zusätzlich zur elektrisch leitfähigen Umwindung umfasst das Garn eine weitere Umwindung. Eine derartige Umwindung kann verschiedene Funktionen übernehmen. Beispielhaft seien genannt: Elektrische Isolierung (nach außen, nach innen oder zwischen mehreren leitfähigen Schichten), mechanischer Abriebschutz, Verbesserung der Verarbeitbarkeit des Garns auf schnell laufenden Maschinen, Farbe, Glanz, Optik, Griff, Haptik, Überdehnschutz, Reißfestigkeit, Ausgleich der inneren Torsionsspannung des Garns nach Umwindung in einer Richtung. Es soll darauf hingewiesen werden, dass dieser weitere Umwindefaden in der Regel nicht elektrisch leitfähig sein wird. Von der vorliegenden Erfindung sind aber auch Umwindefäden umfasst, die eine elektrische Leitfähigkeit beliebiger Stärke aufweisen.

Für zahlreiche Applikationen eignet sich ein Garnaufbau mit innen liegendem elastischen Kern, innerer Umwindung mit leitfähigem Faden und in Gegenrichtung dazu ausgeführter textiler äußerer Umwindung. Die äußere Umwindung ist so beschaffen, dass sie im Fall einer starken Dehnung vor der innen liegenden leitfähigen Umwindung vollständig gespannt wird. So bremst die äußere Umwindung eine Dehnung ab, bevor die leitfähige Umwindung Schaden nimmt.

Weitere bevorzugte Ausführungsformen des erfindungsgemäßen Garns beinhalten die Verwendung von Multifilamentgarnen als nicht leitende Umwindung. Multifilamentgarne legen sich bei der Umwindung eines Kerns bevorzugt flächig auf den Kernfaden, so dass sie bei gleichem Außendurchmesser eine im Vergleich zum Monofil deutlich höhere Flächenabdeckung bewirken.

Abhängig von der Applikation können sich für die beschriebene weitere Umwindung alle möglichen Fäden eignen. Stellvertretend für die möglichen Materialien seien beispielhaft genannt: Nylon, Polyester, Viskose, Polyamid, Leinen, Wolle, Seide, Baumwolle, Polypropylen, Kevlar in den verschiedenen Ausführungsformen, Mischgarne aller Art sowie metallisierte Garne wie z. B. silberbeschichtetes Nylon.

Die Herstellung der erfindungsgemäßen Garne kann auf verschiedene Arten erfolgen. Bevorzugt ist das Verfahren der klassischen Garnumwindung. Dabei wird der zentrale elastische Faden auf einem Streckwerk verzogen. Der verzogene elastische Kernfaden wird durch eine rotierende Hohlspindel geführt. Auf der Hohlspindel sitzt die Garnspule mit dem leitfähigen Faden oder dem Umwindefaden. Dieser Faden wird von dem gleichmäßig abgezogenen elastischen Kernfaden mitgenommen, so dass der leitfähige Faden bzw. der Umwindefaden in Form einer Wendel um den Kernfaden gewunden wird. Entspannt sich der verzogene Kernfaden nach dem Umwinden wieder, so liegen die einzelnen Umwindungen wesentlich dichter als während des Umwindens.

Gummielastische Garne können im Vergleich zu unelastischen Garnen mit hohem Verzug gefertigt werden, was bei sonst identischen Produktionsbedingungen durch die beschriebene Relaxation des Garns nach der Umwindung zu deutlich engeren Wicklungen führt. Elastische Garne können mit dem genannten Verfahren enger umwunden werden als nicht elastische Garne.

Grundsätzlich entstehen durch das Umwinden des Kernfadens mit einem weiteren Faden innere Torsionskräfte, die dazu führen, dass sich das Garn im entlasteten Zustand, also beim Abwickeln von der Spule, um sich selbst verdrillt. Werden zwei Fäden um den Kernfaden gewunden, so ergibt sich die Möglichkeit, diese inneren Torsionskräfte zu eliminieren. Man spricht in diesem Fall von einem "Ausbalanzieren" des Garns. Wird der zweite Faden nämlich gegensinnig zu dem ersten Faden um den Kernfaden gewunden, so ergeben sich Torsionskräfte in entgegengesetzten Richtungen. Material und Anzahl der Umwindungen können nun durch einfache Versuche so aufeinander abgestimmt werden, dass die Beträge der Torsionskräfte ungefähr gleich sind und sich eine resultierende Torsionskraft von nahezu Null ergibt. Als Folge ist gewährleistet, dass sich das Garn im unbelasteten Zustand kaum oder gar nicht um sich selbst verdrillt.

Gemäß einer bevorzugten Ausführungsform- der vorliegenden Erfindung sind also der elektrisch leitfähige Faden und der Umwindefaden gegensinnig um den elastischen Kernfaden gewickelt. Wenn der elektrisch leitfähige Faden also beispielsweise in S-Richtung um elastischen Kernfaden gewunden vorliegt, so ist der Umwindefaden in Z-Richtung um den elastischen Kernfaden gewickelt. Es handelt sich also um eine kreuzweise Umwindung.

Die vorliegende Erfindung umfasst auch die Verwendung der erfindungsgemäßen Garne und Gewebe zur Datenübertragung und der Stromversorgung elektrischer bzw. elektronischer Bauteile. Daneben ist auch die Verwendung der erfindungsgemäßen Garne und Gewebe als elektrisch leitende Materialien umfasst, die ähnlich einem Flachbandkabel bzw. einer ortsaufgelöst ansteuerbaren zweidimensionalen Matrix verschiedene elektrische Signale ohne nennenswerte gegenseitige Beeinflussung nebeneinander transportieren können.

Ferner können erfindungsgemäße Garne bzw. daraus gefertigte Produkte zur Abschirmung elektromagnetischer Felder oder zur Ableitung statischer Ladungen eingesetzt werden. Eine Nutzung der erfindungsgemäßen Garne als Widerstandsleiter im Rahmen einer elektrischen Heizung ist möglich.

Die vorliegende Erfindung umfasst auch die Verwendung der erfindungsgemäßen Garne als elektrische Heizleiter und der daraus gefertigten Gewebe als elastische, elektrisch heizbare Gewebe.

Die vorliegende Erfindung umfasst daneben auch die Verwendung der erfindungsgemäßen Garne als Sensormaterial, bevorzugt als Feuchtesensor oder Dehnungssensor.

### Wege zur Ausführung der Erfindung

Nachfolgend soll die Erfindung anhand von Ausführungsbeispielen näher erläutert werden, es wird aber ausdrücklich darauf hingewiesen, dass die Erfindung nicht auf die angegebenen Beispiele beschränkt sein soll.

### Beispiel 1:

Ein elastischer Faden aus Lycra 163C (Hersteller: Du pont De Nemours International S.A. Fibres Department, Du Pont Straße 1, D-61352, Bad Homburg; Produktbezeichnung: LYCRA Elastane Yarn; Dtex/Typ: 1880 Dtex T. 136C) mit einer Stärke von 1880 dtex wird auf einer Garnumwindemaschine vorgestreckt. Die Bruchdehnung des Fadens beträgt 500% bei einer Reißkraft von 1300 cN. Der Faden relaxiert nach einer Dehnung von 100% bis auf eine Restdehnung von 2,4%.

Der vorgestreckte Lycra Faden wird durch eine Hohlspindel geführt. Diese Hohlspindel trägt eine konische Garnspindel, von der über Kopf ein 0,04 mm starker, hartversilberter Kupferdraht (Hersteller: Elektro-Feindraht AG in CH-8182 Escholzmatt; Produktbezeichnung: Textile Wire silver/copper mit Lacktyp TW-D) durch den Lycrafaden abgezogen wird. Der Durchmesser des Drahtes einschließlich seiner Lackbeschichtung beträgt 0,048 mm. Der Draht weist eine Bruchdehnung von 21,3% auf.

Das einfach mit Draht umwundene Lycra wird durch eine zweite Hohlspindel geführt. Diese Hohlspindel trägt ein handelsübliches Multifilament-Polyamidgarn aus PA66 mit 78 dtex und 34 Einzelfilamenten (Hersteller: Radicifil S.p.A. / Synfil GmbH, IT-24126 Bergamo; Bezeichnung RN01235_78/34/1S; Bruchdehnung: 28%). Das PA66 Garn wird gegenläufig zum Draht um den Kern gewickelt. Die Maschinenparameter werden so ausgewählt, dass ein ausbalanziertes Garn entsteht, das möglichst frei von inneren Torsionsspannungen ist.

Das äußere PA66 Garn ist 3200-mal pro Meter Garn um den Kern gewunden; der innere Draht ist 3600-mal pro Meter Garn um den Kern gewunden. Der innen liegende Draht ist annähernd vollständig von dem außen liegenden PA66 Garn bedeckt, so dass das Garn über textile Optik und Haptik verfügt. Das Garn verfügt über eine ausgezeichnete elektrische Leitfähigkeit. Bei einer Dehnung um ca. 250% wird die Rückstellkraft des Garns durch vollständige Streckung des PA66 Garns überproportional stärker. Erst bei ca. 300% Dehnung verliert das Garn aufgrund von Drahtbruch seine elektrische Leitfähigkeit.

### Beispiel 2:

Das elastische, elektrisch leitende Verbundgarn aus Beispiel 1 wird auf einer handelsüblichen Webmaschine als Schussfaden eingesetzt. Der Kettbaum besteht aus 0,3 mm starken, einfach gezwirnten Baumwollfäden, die in Gruppen zu 8 Fäden zusammengefasst sind. Beim Verweben entsteht ein festes Gewebe, das über eine ausgezeichnete elektrische Leitfähigkeit in Schussfadenrichtung verfügt und in Richtung des Kettfadens den elektrischen Strom nicht leitet. Selbst nach einer Dehnung um mehr als 120% in Schussfadenrichtung bleiben diese elektrischen Eigenschaften erhalten. Werden die Pole einer Gleichspannungsquelle in Kettfadenrichtung beabstandet angeschlossen, so kann diese Spannung im Abstand von einem Meter in Schussfadenrichtung zum Betrieb eines elektrischen Verbrauchers, wie z. B. einer Leuchtdiode verwendet werden. Das Gewebe kann ohne Auswirkung auf die Stromversorgung der Leuchtdiode in Schussfadenrichtung gedehnt werden.

### Beispiel 3:

Das elastische, elektrisch leitende Verbundgarn aus Beispiel 1 wird auf einer handelsüblichen Webmaschine als Schussfaden eingesetzt. Der Kettbaum besteht aus einem elektrisch leitenden, aber nicht gummielastischen Verbundgarn. Zur Herstellung des Kettfadens wird ein handelsübliches Polyestergarn mit 100 dtex und 36 Einzelfilamenten mit einer inneren Umwindung aus 0,041 mm starkem, hart versilbertem Kupferdraht und einer äußeren Umwindung aus handelsüblichem Polyamidgam (PA66) mit 78 dtex und 34 Einzelfilamenten ausgestattet.

Beim Verweben entsteht ein festes Gewebe, das über eine ausgezeichnete elektrische Leitfähigkeit in Schussfadenrichtung und eine davon unabhängige elektrische Leitfähigkeit in Richtung des Kettfadens verfügt. Selbst nach einer Dehnung um mehr als 120% in Schussfadenrichtung bleiben diese elektrischen Eigenschaften erhalten. Dieses kostengünstig zu fertigende Gewebe kann bei einer entsprechenden elektronischen Ansteuerung als Matrix zur ortsauflösenden Signalerfassung bzw. zum Betrieb einer ortsauflösenden Ausgabeeinheit wie z. B. eines Bildschirms eingesetzt werden.

### Beispiel 4:

Ein elastischer Faden aus Lycra 163C (Du Pont de Nemours GmbH, Du Pont Straße 1, D-61352, Bad Homburg) mit 1880 dtex wird auf einer Garnumwindemaschine vorgestreckt. Der vorgestreckte Lycra Faden wird durch eine Hohlspindel geführt. Diese Hohlspindel trägt eine konische Garnspindel, von der über Kopf ein mit Silber beschichteter Polyamidfaden mit 30 denier und 18 Einzelfilamenten (X-static, Life SRL, 1-25015 Desenzano, Italien) durch den Lycrafaden abgezogen wird. Das einfach mit der silberbeschichteten Faser umwundene Lycra wird durch eine zweite Hohlspindel geführt. Diese Hohlspindel trägt ein handelsübliches Multifilament-Polyamidgarn aus PA66 mit 33 dtex und 10 Einzelfilamenten. Das PA66 Garn wird gegenläufig zur silberbeschichteten Faser um den Kern gewickelt. Die Maschinenparameter werden so ausgewählt, dass ein ausbalanziertes Garn entsteht, das möglichst frei von inneren Torsionsspannungen ist. Das äußere PA66 Garn ist 3200 Mal pro Meter Garn um den Kern gewunden; der silberbeschichtete Faden ist 3600 Mal pro Meter Garn um den Kern gewunden. Der innen liegende silberbeschichtete Faden ist nicht vollständig von dem außen liegenden PA66 Garn bedeckt. Das Garn verfügt über ausgezeichnete elektrische Leitfähigkeit. Bei einer Dehnung um ca. 250% wird die Rückstellkraft des Garns durch vollständige Streckung des PA66 Garns überproportional stärker. Erst bei ca. 320% Dehnung reißen die den Lycrakern umhüllenden Garne.

### Beispiel 5:

Das elastische, elektrisch leitende Verbundgarn aus Beispiel 4 wird auf einer handelsüblichen Webmaschine als Schussfaden eingesetzt. Der Kettbaum besteht aus einem elektrisch leitenden, aber nicht gummielastischen Verbundgarn. Zur Herstellung des Kettfadens wird ein handelsübliches Polyestergarn mit 100 dtex und 36 Einzelfilamenten mit einer inneren Umwindung aus einem mit Silber beschichteten Polyamidfaden mit 30 Denier und 18 Einzelfilamenten (X-static, Life SRL, I-25015 Desenzano, Italien) und einer äußeren Umwindung aus handelsüblichem Polyamidgarn (PA66) mit 33 dtex und 10 Einzelfilamenten ausgestattet.

Beim Verweben entsteht ein festes Gewebe, das über eine ausgezeichnete elektrische Leitfähigkeit verfügt. Aufgrund der nicht vollständigen Isolierung der silberbeschichteten Umwindungen sowohl im Kett-, als auch im Schussfaden stehen in dem Gewebe alle elektrisch leitenden Garne miteinander in elektrischem Kontakt. Selbst nach einer Dehnung um mehr als 100% in Schussfadenrichtung bleibt diese richtungsunabhängige elektrische Leitfähigkeit erhalten. Ein derartiges Gewebe verfügt über ausgezeichnete abschirmende Eigenschaften gegen elektromagnetische Strahlung insbesondere im Bereich von 1 bis 2000 MHz.

### Beispiel 6:

Das elastische, elektrisch leitende Verbundgarn aus Beispiel 1 wird auf einer handelsüblichen Bandwebmaschine als Kettfaden eingesetzt. Der Kettbaum besteht abwechselnd aus Sequenzen zu je 8 gleichartigen Fäden. Dabei wird zwischen Achterbündeln aus den in Beispiel 1 beschriebenen Garnen und solchen ohne leitfähigen Anteil abgewechselt. Die Fäden ohne leitfähigen Anteil entsprechen weitgehend den in Beispiel 1 beschriebenen Garnen völlig bis auf die Tatsache, dass anstatt des Drahtes ein Multifilament-Polyamidgarn aus PA66 mit 78 dtex und 34 Einzelfilamenten eingesetzt wird. Als Schussfaden wird ein handelsübliches Multifilament-Polyamidgarn eingesetzt.

Das so hergestellte elastische Band besitzt nebeneinander vorliegende, untereinander elektrisch isolierte, leitende Bänder. Um Kurzschlüsse zwischen den leitenden Bändern auch in feuchter Umgebung auszuschließen, ist die Verwendung eines kunststoffbeschichteten Drahtes zur Herstellung des Garnes vorteilhaft. Ein in diesem Beispiel beschriebenes elastisches Flachkabel eignet sich hervorragend zum Anschluss elektrischer bzw. elektronischer Bauteile in Bekleidung. Das Band kann ohne Verlust der elektrischen Leitfähigkeit in Kettrichtung gedehnt werden. Gegen die beim Tragen von Bekleidung entstehenden Knicke und Falten ist das Band nicht empfindlich.

### Beispiel 7:

Das elastische, elektrisch in Schussfadenrichtung leitende Gewebe aus Beispiel 2 wird mittels handelsüblicher Bandkabelstecker auf einer Breite von 1,1 cm und einer Länge von 50 cm elektrisch in Schussfadenrichtung kontaktiert. Nach Anlegen einer Gleichspannung fließt elektrischer Strom. In der Mitte zwischen den Anschlussstellen wird die aus dem Stromfluss resultierende Temperaturerhöhung mittels eines NTC-Widerstandes bestimmt. Bei einer Heizleistung von 5 W (1,4 A bei 3,6 V) beträgt die erreichte Temperaturerhöhung bereits 30 °C. Bei einem Heizstrom von 13 W (2 A bei 6,5 V) beträgt die Temperaturerhöhung 64,5 °C.

Durch die Dehnbarkeit und die textile Haptik des Gewebes eignet es sich bestens zur Herstellung von elastischen, elektrisch heizbaren Textilien, die im direkten Körperkontakt stehen. Beispiele für Applikationen sind Socken, Gelenkwärmer, Rückenwärmer, Handschuhe, elastische Binden etc.

## Patentansprüche

1. Elektrisch leitfähiges Garn, umfassend zumindest einen elastischen Kernfaden, zumindest einen, um den Kernfaden gewundenen elektrisch leitfähigen Faden, **dadurch gekennzeichnet, dass** es zumindest einen, um den Kernfaden gewundenen Umwindefaden umfasst und, dass die Dehnbarkeit des gesamten elektrisch leitfähigen Garns durch den Umwindefaden begrenzt ist.

2. Elektrisch leitfähiges Garn nach Anspruch 1, **dadurch gekennzeichnet, dass** der Umwindefaden ab einer bestimmten Zugbeanspruchung einen überproportionalen Anstieg der Rückstellkraft des elektrisch leitfähigen Garns bewirkt, wobei der überproportionale Anstieg der Rückstellkraft vor dem Verlust der Leitfähigkeit des Garns eintritt.

3. Elektrisch leitfähiges Garn nach Anspruch 1 oder 2, **dadurch gekennzeichnet, dass** der Kernfaden aus einem gummielastischen Material besteht.

4. Elektrisch leitfähiges Garn nach wenigstens einem der Ansprüche 1 bis 3, **dadurch gekennzeichnet, dass** der elastische Kernfaden eine Bruchdehnung von wenigstens 50%, bevorzugt von wenigstens 100%, besonders bevorzugt von wenigstens 200% aufweist.

5. Elektrisch leitfähiges Garn nach Anspruch 4, **dadurch gekennzeichnet, dass** der elastische Kernfaden eine Bruchdehnung von wenigstens 300%, bevorzugt von wenigstens 400%, besonders bevorzugt von wenigstens 500% aufweist.

6. Elektrisch leitfähiges Garn nach wenigstens einem der Ansprüche 1 bis 5, **dadurch gekennzeichnet, dass** der elastische Kernfaden aus Naturgummi, Synthesegummi, Polyester-Elastan, Polyether-Elastan, modifiziertem Polyester und/oder nachvernetztem Thermoplast besteht.

7. Elektrisch leitfähiges Garn nach Anspruch 6, **dadurch gekennzeichnet, dass** der elastische Kernfaden aus Polyester-Polyurethan-Elastomer und/oder Polyether-Polyurethan-Elastomer besteht.

8. Elektrisch leitfähiges Garn nach wenigstens einem der Ansprüche 1 bis 7, **dadurch gekennzeichnet, dass** das Garn ohne Verlust der elektrischen Leitfähigkeit nach einer elastischen Dehnung um mindestens 15% in der Längsrichtung eine maximale Restdehnung von 5% aufweist.

9. Elektrisch leitfähiges Garn nach wenigstens einem der Ansprüche 1 bis 8, **dadurch gekennzeichnet, dass** das Garn ohne Verlust der elektrischen Leitfähigkeit nach einer elastischen Dehnung um mindestens 30% in der Längsrichtung eine maximale Restdehnung von 5% aufweist.

10. Elektrisch leitfähiges Garn nach wenigstens einem der Ansprüche 1 bis 9, **dadurch gekennzeichnet, dass** als elektrisch leitfähiger Faden ein monofiler Metalldraht mit einem Durchmesser zwischen 0,01 und 0,1 mm, bevorzugt zwischen 0,02 und 0,06 mm, besonders bevorzugt zwischen 0,03 und 0,05 mm verwendet wird.

11. Elektrisch leitfähiges Garn nach wenigstens einem der Ansprüche 1 bis 9, **dadurch gekennzeichnet, dass** als elektrisch leitfähiger Faden eine metallisch beschichtete Synthesefaser verwendet wird.

12. Elektrisch leitfähiges Garn nach Anspruch 11, **dadurch gekennzeichnet, dass** als elektrisch leitfähiger Faden monofile silberbeschichtete Fasern verwendet werden.

13. Elektrisch leitfähiges Garn nach wenigstens einem der Ansprüche 1 bis 9, **dadurch gekennzeichnet, dass** als elektrisch leitfähiger Faden ein metallisches Multifilamentgarn verwendet wird.

14. Elektrisch leitfähiges Garn nach Anspruch 13, **dadurch gekennzeichnet, dass** als elektrisch leitfähiger Faden ein silberbeschichtetes Multifilamentgarn verwendet wird.

15. Elektrisch leitfähiges Garn nach wenigstens einem der Ansprüche 1 bis 10, **dadurch gekennzeichnet, dass** als elektrisch leitfähiger Faden Edelstahlfasem verwendet werden.

16. Elektrisch leitfähiges Garn nach wenigstens einem der Ansprüche 1 bis 15, **dadurch gekennzeichnet, dass** der Umwindefaden außen um den mit einem elektrisch leitfähigen Faden umwundenen Kernfaden gewunden vorliegt.

17. Elektrisch leitfähiges Garn nach wenigstens einem der Ansprüche 1 bis 15, **dadurch gekennzeichnet, dass** der elektrisch leitfähige Faden außen um den mit einem Umwindefaden umwundenen Kernfaden gewunden vorliegt.

18. Elektrisch leitfähiges Garn nach wenigstens einem der Ansprüche 1 bis 17, **dadurch gekennzeichnet, dass** der elektrisch leitfähige Faden pro Meter Garn mindestens 1000-mal, bevorzugt mindestens 2000-mal, besonders bevorzugt mindestens 3000-mal um den elastischen Kernfaden gewickelt ist.

19. Elektrisch leitfähiges Garn nach wenigstens einem der Ansprüche 1 bis 18, **dadurch gekennzeichnet, dass** der Umwindefaden pro Meter Garn mindestens 1000-mal, bevorzugt mindestens 2000-mal, besonders bevorzugt mindestens 3000-mal um den elastischen Kernfaden gewickelt ist.

20. Elektrisch leitfähiges Garn nach wenigstens einem der Ansprüche 1 bis 19, **dadurch gekennzeichnet, dass** der elektrisch leitfähige Faden und der Umwindefaden gegensinnig um den elastischen Kernfaden gewickelt sind.

21. Verfahren zur Herstellung eines elektrisch leitfähigen Garns gemäß den Ansprüchen 1 bis 20 umfassend die Schritte
a) mechanisches Verziehen des elastischen Kernfadens auf einem Streckwerk,
b) Führen des verzogenen Kernfadens durch eine den elektrisch leitfähigen Faden tragende und um die Längsachse rotierende Hohlspindel und
c) Führen des verzogenen und bereits einfach mit einem elektrisch leitfähigen Faden umwundenen Kernfadens durch eine einen Umwindefaden tragende und um die Längsachse rotierende zweite Hohlspindel, wobei diese zweite Hohlspindel gegenläufig zur ersten Hohlspindel rotiert.

22. Gewebe, umfassend wenigstens ein elektrisch leitfähiges Garn gemäß den Ansprüchen 1 bis 20 oder ein gemäß Anspruch 21 hergestelltes elektrisch leitfähiges Garn.

23. Verwendung eines elektrisch leitfähigen Garns wie in den Ansprüchen 1 bis 20 definiert oder eines gemäß Anspruch 21 hergestellten elektrisch leitfähigen Garns zur Übermittlung von elektrischen Signalen.

24. Verwendung nach Anspruch 23, wobei es sich bei den elektrischen Signalen um analoge und/oder digitale Signale handelt.

25. Verwendung eines elektrisch leitfähigen Garns wie in den Ansprüchen 1 bis 20 definiert oder eines gemäß Anspruch 21 hergestellten elektrisch leitfähigen Garns zur Versorgung elektrischer bzw. elektronischer Einheiten mit elektrischem Strom.

26. Verwendung eines elektrisch leitfähigen Garns wie in den Ansprüchen 1 bis 20 definiert oder eines gemäß Anspruch 21 hergestellten elektrisch leitfähigen Garns zur Wärmeerzeugung mit elektrischem Strom.

27. Verwendung eines elektrisch leitfähigen Garns wie in den Ansprüchen 1 bis 20 definiert oder eines gemäß Anspruch 21 hergestellten elektrisch leitfähigen Garns zur Abschirmung elektromagnetischer Felder.

28. Verwendung eines elektrisch leitfähigen Garns wie in den Ansprüchen 1 bis 20 definiert oder eines gemäß Anspruch 21 hergestellten elektrisch leitfähigen Garns zur Ableitung statischer Ladungen.

29. Verwendung eines elektrisch leitfähigen Garns wie in den Ansprüchen 1 bis 20 definiert oder eines gemäß Anspruch 21 hergestellten elektrisch leitfähigen Garns als Sensormaterial, bevorzugt Feuchtesensor oder Dehnungssensor.

## Claims

1. An electrically conductive yarn, comprising at least one elastic core thread and at least one electrically conductive thread that is wound around the core thread, **characterized in that** the electrically conductive yarn further comprises at least one binding thread that is wound around the core thread, and **in that** the extensibility of the entire electrically conductive yarn is restricted by the binding thread.

2. The electrically conductive yarn according to claim 1, **characterized in that**, above a certain tensile load, the binding thread effects a disproportionate rise in the restoring force of the electrically conductive yarn, the disproportionate rise in the restoring force occurring prior to the loss of the conductivity of the yarn.

3. The electrically conductive yarn according to claim 1 or 2, **characterized in that** the core thread is composed of a rubber elastic material.

4. The electrically conductive yarn according to at least one of claims 1 to 3, **characterized in that** the elastic core thread exhibits an elongation at break of at least 50%, preferably of at least 100%, particularly preferably of at least 200%.

5. The electrically conductive yarn according to claim 4, **characterized in that** the elastic core thread exhibits an elongation at break of at least 300%, preferably of at least 400%, particularly preferably of at least 500%.

6. The electrically conductive yarn according to at least one of claims 1 to 5, **characterized in that** the elastic core thread is composed of natural rubber, synthetic rubber, polyester elastane, polyether elastane, modified polyester and/or post-cross-linked thermoplast.

7. The electrically conductive yarn according to claim 6, **characterized in that** the elastic core thread is composed of polyester-polyurethane elastomer and/or polyether-polyurethane elastomer.

8. The electrically conductive yarn according to at least one of claims 1 to 7, **characterized in that**, after elastic elongation by at least 15% in the lengthwise direction, the yarn exhibits a maximum permanent elongation of 5% without loss of electrical conductivity.

9. The electrically conductive yarn according to at least one of claims 1 to 8, **characterized in that**, after elastic extension by at least 30% in the lengthwise direction, the yarn exhibits a maximum permanent elongation of 5% without loss of electrical conductivity.

10. The electrically conductive yarn according to at least one of claims 1 to 9, **characterized in that** a monofilament metal wire with a diameter between 0.01 and 0.1 mm, preferably between 0.02 and 0.06 mm, particularly preferably between 0.03 and 0.05 mm is used as the electrically conductive thread.

11. The electrically conductive yarn according to at least one of claims 1 to 9, **characterized in that** a metallic-coated synthetic fiber is used as the electrically conductive thread.

12. The electrically conductive yarn according to claim 11, **characterized in that** monofilament silver-coated fibers are used as the electrically conductive thread.

13. The electrically conductive yarn according to at least one of claims 1 to 9, **characterized in that** a metallic multifilament yarn is used as the electrically conductive thread.

14. The electrically conductive yarn according to claim 13, **characterized in that** a silver-coated multifilament yarn is used as the electrically conductive thread.

15. The electrically conductive yarn according to at least one of claims 1 to 10, **characterized in that** stainless steel fibers are used as the electrically conductive thread.

16. The electrically conductive yarn according to at least one of claims 1 to 15, **characterized in that** the binding thread is wound around outside the core thread, said core thread being enwound with an electrically conductive thread.

17. The electrically conductive yarn according to at least one of claims 1 to 15, **characterized in that** the electrically conductive thread is wound around outside the core thread, said core thread being enwound with a binding thread.

18. The electrically conductive yarn according to at least one of claims 1 to 17, **characterized in that**, per meter of yarn, the electrically conductive thread is wrapped around the elastic core thread at least 1,000 times, preferably at least 2,000 times, particularly preferably at least 3,000 times.

19. The electrically conductive yarn according to at least one of claims 1 to 18, **characterized in that**, per meter of yarn, the binding thread is wrapped around the elastic core thread at least 1,000 times, preferably at least 2,000 times, particularly preferably at least 3,000 times.

20. The electrically conductive yarn according to at least one of claims 1 to 19, **characterized in that** the electrically conductive thread and the binding thread are wrapped around the elastic core thread in opposite directions.

21. A method for manufacturing an electrically conductive yarn according to claims 1 to 20, comprising the steps
a) mechanically drawing the elastic core thread on drawing equipment,
b) passing the drawn core thread through a hollow spindle bearing the electrically conductive thread and rotating around its longitudinal axis, and
c) passing the drawn core thread, already singly enwound with an electrically conductive thread, through a second hollow spindle bearing a binding thread and rotating around its longitudinal axis, this second hollow spindle rotating counter to the first hollow spindle.

22. A fabric comprising at least one electrically conductive yarn according to claims 1 to 20 or an electrically conductive yarn manufactured according to claim 21.

23. Use of an electrically conductive yarn as defined in claims 1 to 20 or an electrically conductive yarn manufactured according to claim 21 for transmitting electrical signals.

24. The use according to claim 23, the electrical signals being analog and/or digital signals.

25. Use of an electrically conductive yarn as defined in claims 1 to 20 or an electrically conductive yarn manufactured according to claim 21 for supplying electrical or electronic units with electric current.

26. Use of an electrically conductive yarn as defined in claims 1 to 20 or an electrically conductive yarn manufactured according to claim 21 for generating heat by means of electric current.

27. Use of an electrically conductive yarn as defined in claims 1 to 20 or an electrically conductive yarn manufactured according to claim 21 for shielding electromagnetic fields.

28. Use of an electrically conductive yarn as defined in claims 1 to 20 or an electrically conductive yarn manufactured according to claim 21 for dissipating static charges.

29. Use of an electrically conductive yarn as defined in claims 1 to 20 or an electrically conductive yarn manufactured according to claim 21 as a sensor material, preferably humidity sensor or strain sensor.

## Revendications

1. Filé électroconducteur comprenant au moins un fil d'âme élastique, au moins un fil électroconducteur enroulé autour du fil d'âme, **caractérisé en ce qu'**il comprend au moins un fil d'enveloppement enroulé autour du fil d'âme et **en ce que** l'extensibilité du filé électroconducteur complet est limitée par le fil d'enveloppement.

2. Filé électroconducteur selon la revendication 1, **caractérisé en ce qu'**à partir d'une certaine sollicitation de traction, le fil d'enveloppement engendre un accroissement plus que proportionnel de la force de rappel du filé électroconducteur, l'accroissement plus que proportionnel de la force de rappel se produisant avant la perte de la conductibilité du filé.

3. Filé électroconducteur selon la revendication 1 ou 2, **caractérisé en ce que** le fil d'âme est constitué par une matière élastique à la façon du caoutchouc.

4. Filé électroconducteur selon au moins une des revendications 1 à 3, **caractérisé en ce que** le fil d'âme élastique présente un allongement à la rupture d'au moins 50%, de préférence d'au moins 100%, et de façon particulièrement préférentielle d'au moins 200%.

5. Filé électroconducteur selon la revendication 4, **caractérisé en ce que** le fil d'âme élastique présente un allongement à la rupture d'au moins 300%, de préférence d'au moins 400%, et de façon particulièrement préférentielle d'au moins 500%.

6. Filé électroconducteur selon au moins une des revendications 1 à 5, **caractérisé en ce que** le fil d'âme élastique est composé de caoutchouc naturel, de caoutchouc synthétique, de polyester-élasthane, de polyéther-élasthane, d'un polyester modifié et/ou d'un thermoplaste post réticulé.

7. Filé électroconducteur selon la revendication 6, **caractérisé en ce que** le fil d'âme élastique est composé d'un élastomère polyester-polyuréthane et/ou d'un élastomère polyéther-polyuréthane.

8. Filé électroconducteur selon au moins une des revendications 1 à 7, **caractérisé en ce qu'**après un allongement élastique d'au moins 15% dans la direction longitudinale, le filé présente un allongement résiduel maximum de 5% sans perte de la conductibilité électrique.

9. Filé électroconducteur selon au moins une des revendications 1 à 8, **caractérisé en ce qu'**après un allongement élastique d'au moins 30% dans la direction longitudinale, le filé présente un allongement résiduel maximum de 5% sans perte de la conductibilité électrique.

10. Filé électroconducteur selon au moins une des revendications 1 à 9, **caractérisé en ce qu'**on utilise comme fil électroconducteur un fil métallique mono-filament d'un diamètre compris entre 0,01 et 0,1 mm, de préférence entre 0,02 et 0,06 mm, et de façon particulièrement préférentielle entre 0,03 et 0,05 mm.

11. Filé électroconducteur selon au moins une des revendications 1 à 9, **caractérisé en ce qu'**on utilise comme fil électroconducteur une fibre de synthèse revêtue de métal.

12. Filé électroconducteur selon la revendication 11, **caractérisé en ce qu'**on utilise comme fil électroconducteur des fibres monofilaments revêtues d'argent.

13. Filé électroconducteur selon au moins une des revendications 1 à 9, **caractérisé en ce qu'**on utilise comme fil électroconducteur un filé multifilament métallique.

14. Filé électroconducteur selon la revendications 13, **caractérisé en ce qu'**on utilise comme fil électroconducteur un filé multifilament revêtu d'argent.

15. Filé électroconducteur selon au moins une des revendications 1 à 10, **caractérisé en ce qu'**on utilise comme fil électroconducteur des fibres d'acier spécial.

16. Filé électroconducteur selon au moins une des revendications 1 à 15, **caractérisé en ce que** le fil d'enveloppement se présente enroulé à l'extérieur autour du fil d'âme lui-même enveloppé d'un fil électroconducteur.

17. Filé électroconducteur selon au moins une des revendications 1 à 15, **caractérisé en ce que** le fil électroconducteur se présente enroulé à l'extérieur autour du fil d'âme lui-même enveloppé d'un fil d'enveloppement.

18. Filé électroconducteur selon au moins une des revendications 1 à 17, **caractérisé en ce que** le fil électroconducteur est enroulé autour du fil d'âme élastique au moins 1000 fois, de préférence au moins 2000 fois, et de façon particulièrement préférentielle au moins 3000 fois par mètre du filé.

19. Filé électroconducteur selon au moins une des revendications 1 à 18, **caractérisé en ce que** le fil d'enveloppement est enroulé autour du fil d'âme élastique au moins 1000 fois, de préférence au moins 2000 fois, et de façon particulièrement préférentielle au moins 3000 fois par mètre de filé.

20. Filé électroconducteur selon au moins une des revendications 1 à 19, **caractérisé en ce que** le fil électroconducteur et le fil d'enveloppement sont enroulés l'un en sens inverse de l'autre autour du fil d'âme élastique.

21. Procédé de fabrication d'un filé électroconducteur selon les revendications 1 à 20, comprenant les étapes suivantes
a) on étire mécaniquement le fil d'âme élastique sur un banc d'étirage,
b) on fait passer le fil d'âme étiré à travers une broche creuse qui porte le fil électroconducteur et qui tourne autour de l'axe longitudinal et
c) on fait passer le fil d'âme étiré et déjà enveloppé une fois d'un fil électroconducteur à travers une deuxième broche creuse qui porte un fil d'enveloppement et qui tourne autour de l'axe longitudinal, la deuxième broche creuse tournant en sens inverse de la première broche creuse.

22. Tissu comprenant au moins un filé électroconducteur selon les revendications 1 à 20 ou un filé électroconducteur fabriqué selon la revendication 21.

23. Emploi du filé électroconducteur tel que celui défini dans les revendications 1 à 20 ou d'un filé électroconducteur fabriqué selon la revendication 21 pour la transmission de signaux électriques.

24. Emploi selon la revendication 23, dans lequel les signaux électriques sont des signaux analogiques et/ou numériques.

25. Emploi d'un filé électroconducteur tel que celui défini dans les revendications 1 à 20 ou d'un filé électroconducteur fabriqué selon la revendication 21 pour l'alimentation d'unités électriques ou électroniques en courant électrique.

26. Emploi d'un filé électroconducteur tel que celui défini dans les revendications 1 à 20 ou d'un filé électroconducteur fabriqué selon la revendication 21 pour la production de chaleur avec un courant électrique.

27. Emploi d'un filé électroconducteur tel que celui défini dans les revendications 1 à 20 ou d'un filé électroconducteur fabriqué selon la revendication 21 pour le blindage vis-à-vis de champs électromagnétiques.

28. Emploi d'un filé électroconducteur tel que celui défini dans les revendications 1 à 20 ou d'un filé électroconducteur fabriqué selon la revendication 21 pour l'évacuation de charges statiques.

29. Emploi d'un filé électroconducteur tel que celui défini dans les revendications 1 à 20 ou d'un filé électroconducteur fabriqué selon la revendication 21 en qualité de matière de capteur, de préférence de capteur d'humidité ou de capteur d'allongement.
